# EUROPÄISCHE PATENTSCHRIFT

(11) **EP 2 064 512 B1**
(45) Veröffentlichungstag und Bekanntmachung des Hinweises auf die Patenterteilung: **24.03.2010**
(21) Anmeldenummer: 07803496.4
(22) Anmeldetag: 14.09.2007
(51) Int. Cl.: F41H 3/02

(54) **VORRICHTUNG ZUM TARNEN VON OBJEKTEN UND/ODER PERSONEN**
DEVICE FOR CAMOUFLAGING OBJECTS AND/OR PERSONS
DISPOSITIF POUR LE CAMOUFLAGE D'OBJETS ET/OU DE PERSONNES

(30) Priorität: 23.09.2006 EP 06019947
(43) Veröffentlichungstag der Anmeldung: 03.06.2009
(73) Patentinhaber: SSZ Camouflage Technology AG, 6301 Zug (CH)
(72) Erfinder: SCHWARZ, René, CH-8906 Bonstetten (CH)
(74) Vertreter: Troesch Scheidegger Werner AG
(86) Internationale Anmeldenummer: PCT/EP2007/059704
(87) Internationale Veröffentlichungsnummer: WO 2008/034771

(56) Entgegenhaltungen:
- EP-A- 1 703 247
- EP-A2- 0 432 426
- DD-A7- 289 186
- FR-A1- 2 873 231
- US-A- 2 278 898

## Beschreibung

Die vorliegende Erfindung betrifft eine Vorrichtung zum Tarnen von Objekten und/oder Personen gemäss dem Oberbegriff nach Anspruch 1 sowie ein Verfahren zu deren Herstellung.

Die Tarnung von Objekten wird durch den Einsatz von neueren Technologien, wie Radar, Infrarotnachtsichtgeräten und dgl. immer schwieriger, so dass herkömmliche Tarnnetze, Tarnanzüge und dgl. kaum noch Schutz vor dem Erkennen bieten. Es sind wohl Massnahmen bekannt, insbesondere um Radarerkennung zu verhindern, wie beispielsweise Beschichtung von Tarnnetzen oder von zu tarnenden Objekten auf Basis von metallenen Füllstoffen, wie beispielsweise auf Basis von Metallpulvern oder Metallfasern bzw. auf Basis von Ferrit, wie beispielsweise Karbonyleisenferrit.

Insbesondere Beschichtungen auf Basis von Ferrit haben den Nachteil, dass sie relativ schwer sind und der Beschichtungsvorgang nicht unproblematisch ist. Auch eine individuelle Farbgebung ist infolge des Füllstoffes auf Basis von Eisen nicht immer möglich.

In der EP 1703247 wird ein Radarabschirmendes textiles Material beschrieben, welches mindestens zweilagig ist sowie eine Distanzschicht aufweist. Das vorgeschlagene Gewebe ist relativ aufwendig, insbesondere in der Herstellung, sowie relativ schwer.

Es ist daher eine Aufgabe der vorliegenden Erfindung, eine Massnahme zur Tarnung von Objekten und/oder Personen gegen Erkennung durch Radar vorzuschlagen.

Erfindungsgemäss wird eine Vorrichtung gemäss dem Wortlaut nach Anspruch 1 vorgeschlagen.

Es hat sich gezeigt, dass überraschenderweise Beschichtungen auf Basis der neuerdings bekannten sogenannten ICP-Polymeren (intrinsically conductiv polymers) verwendet werden können, um einen ähnlichen Effekt zu erzielen wie bei Verwendung von herkömmlichen Polymeren, welche als Füllstoffe Metallfasern oder Metallpulver enthalten.

Mit anderen Worten wird erfindungsgemäss vorgeschlagen ein Gewirk oder Gewebe, wie es heute allgemein üblich für Tarnzwecke verwendet wird, mit einer Beschichtung auf Basis eines sogenannten ICPs wie insbesondere von Polythiophene zu versehen.

Als ICPs kommen Polymere auf Basis von Polyanalin, Polypyrrol oder Polythiophene in Frage, wobei diese leitenden Polymere in der Regel auf Basis von Lösungen oder Dispersionen im Markt erhältlich sind. Angeboten werden diese Polymere bzw. Lösungen oder Dispersionen davon von unter anderem Ormecon GmbH in Ammersbeck; Panipol, Finnland; DSM, Holland; BASF AG, Ludwigshafen und H.C. Starck GmbH, Leverkusen, um nur einige zu nennen.

Als Tarnmaterialen können Gewebe oder gewirkte Textilien verwendet werden, wie beispielsweise auf Basis von Polyestern, Polyamid, Aramid (aromatische Polyamide) sowie Polypropylen oder Mischgewebe aus den genannten Materialen.

Das vorgeschlagene Tarnmaterial ist auf einer Wirkware oder einem offenen Gewebe aufgebaut. Zur Abschirmung von Radarbereichen von 8 bis 12 GHz können zusätzlich Metallfäden wie beispielsweise auf Basis Konstantan oder Silber in einem Abstand von ca. 3 bis 5 mm in das Textil eingearbeitet werden, horizontal und vertikal bzw. Kette und Schuss.

Zur Erhöhung der Abschirmung wird vorgeschlagen das Gewebe wie oben erwähnt mittels zusätzlich einer Beschichtung zu versehen.

Die Beschichtung des Gewebes oder Gewirkes kann mittels üblichen Beschichtungsmethoden erfolgen, wie Aufsprühen, Auftragen mittels eines Rakels, Tauchen in ein Tauchbad, etc. Dabei können den handelsüblich erhältlichen Dispersionen oder Lösungen der genannten leitenden Polymere weitere Additive beigefügt werden, wie Benetzungsmittel, Verdicker, Dispergiermittel, Lösungsmittel, UV-Stabilisatoren, Farbpigmente, Flammschutzmittel, Vernetzungsmittel um die Wasser- und Lösungsbeständigkeit der schlussendlichen Beschichtung zu erhöhen, etc.

Je nach zu erzielender Leitfähigkeit der Beschichtung ist es zudem möglich weitere, die Leitfähigkeit zu erhöhende Additive, wie Kohlenstofffasern, Metallfasern, etc. der zu beschichtenden Formulierung beizufügen.

Die zu applizierende Formulierung ist je nach verwendetem Gewebe oder Gewirk anzupassen, wie auch in Bezug der zu erzielenden Leitfähigkeit bzw. Fähigkeit der Abschirmung gegenüber Radarstrahlung.

Das erfindungsgemäss hergestellte, beschichtete Tarnmaterial kann für beliebigen Einsatz, insbesondere zu militärischen Zwecken, verwendet werden, wo Objekte, Personen oder Tiere gegen Radarerkennung zu schützen sind. Seien dies Fahrzeuge, Gebäude, schwere Waffen oder verwendet als Tarnanzüge für Truppenverbände.

Selbstverständlich ist es vorteilhaft, wenn das verwendete Tarnmaterial durch entsprechende Farbgebung bzw. Oberflächenstrukturierung mit den heute üblichen und bekannten Tarnmuster bzw. Tarnfarbgebungen versehen ist, um zusätzlich eine gute Tarnung gegenüber visuelle Erkennung zu gewährleisten. Zudem ist es vorteilhaft, wenn das verwendete Gewebe bzw. Gewirk eine gewisse optische Transparenz aufweist, in der Grössenordnung von ca. 10 bis 40%, vorzugsweise 15 bis 35%.

Erfindungsgemäss hergestellte Tarnmaterialien weisen so schliesslich eine Leitfähigkeit auf, in der Grössenordnung von ca. 300 Ohm/sq bis zu 35kg Ohm/sq.

Wie bereits oben erwähnt ist das vorgeschlagene Tarnmaterial auf einer Wirkware oder einem offenen Gewebe aufgebaut. Zur Abschirmung im Radarbereich von 8 bis 12 GHz sind vorzugsweise Metallfäden wie beispielsweise auf Basis Konstantan oder Silber in einem Abstand von 3 bis 5 mm in das Textil eingearbeitet. Die Wirkung dieser Fäden ist in den Abbildungen 1 und 2 dargestellt. Wie insbesondere auf Abbildung 2 zu ersehen ist zeigt diese Anordnung bei sehr hohen Frequenzen wenig Wirkung. Deswegen wird das Gewebe zusätzlich, wie Erfindungsgemäss vorgeschlagen, noch mit einem leitfähigen Material wie auf Basis von Polythiophene beschichtet. Die Wirkung dieser Beschichtung ist in den Abbildungen 3 und 4 dargestellt. Die Oberflächenleitfähigkeit soll ca. 1000 Ohm/sq betragen. Die Wirkung dieser Beschichtung ist unter Auslassung des sogenannten Skineffektes über die Frequenz unabhängig. Wie in dem Artikel z.B. " Simple Formulas for estimating the microwave shielding effectiveness of EC-coated optical windows",Claude A. Klein, SPIE Volume 1112, Window and Dome Technologies and Materials, 234 (1989) beschrieben, nimmt die Abschirmwirkung aufgrund des Skineffektes bei dünnen Schichten mit zunehmendem Oberflächenwiederstand stark ab. Deshalb wird mit einer solchen Schicht bei 10 GHz nur eine geringe Wirkung erzielt, bei 94 GHz jedoch wird die Wirkung wie in Abbildung 4 dargestellt erreicht. Durch Kombination vom Einbau von dünnen Fäden in einem offenen Gewebe bzw. Wirkware und Beschichtung mit Leitfähigen Materialien kann ein Material hergestellt werden, welches über einen grossen Frequenzbereich Mikrowellen optimal abschirmt. Der Vorteil dieser Methode gegenüber dem Einsatz einer leitfähigen Schicht mit sehr viel geringerem Oberflächenwiderstand liegt im sparsameren Einsatz der sehr kostspieligen leitfähigen Polymere.

Wie im vorangehenden Abschnitt beschrieben zeigen die beigefügten Figuren das folgende:
- Figur 1:: Abschirmung der Reflektion von Mikrowellenstrahlung einer Metallplatte im Bereich von 8 bis 12 GHz durch parallele Drähte der Dicke 1 Micron aus Konstantan. Abstand der Drähte voneinander 5mm, Abstand von der Metallplatte: 10cm,
- Figur 2:: Abschirmung der Reflektion vom Mikrowellen Strahlung einer Metallplatte im Bereich von 8 bis 94 GHz durch parallele Drähte der Dicke 1 Micron aus Konstantan. Abstand der Drähte voneinander: 5mm, Abstand von der Metallplatte: 10cm
- Figur 3:: Abschirmung der Reflektion der Mikrowellenstrahlung von 8 bis 12 GHz einer Metallplatte durch eine Schicht mit einem Oberflächenwiderstand von 1000 Ohm/sq unter Vernachlässigung des "Skineffektes". Abstand von der Metallplatte: 10cm,
- Figur 4:: Abschirmung der Reflektion der Mikrowellenstrahlung von 89 bis 99 GHz einer Metallplatte durch eine Schicht mit einem Oberflächenwiderstand von 1000 Ohm/sq. Abstand von der Metallplatte: 10cm

Anhand eines nachfolgend beschriebenen Ausführungsbeispiels soll die vorliegende Erfindung beispielsweise näher erläutert werden.

Verwendet wurde ein Tarnnetz, basierend auf einem Polyestergewebe oder einem Aramidgewebe mit einem Gewicht von 120 bis 150gr/m².

Für die Beschichtung verwendet wurde eine Dispersion der Firma Agfa-Gevaert Ltd. mit der Bezeichnung Orgacon S300, d.h. auf Basis von Polyethylendioxythiophon (PEDOT).

Vor der Beschichung mittels Polyethylendioxythiophon wird das Textil vorzugsweise mit einer dünnen Polyurethanbeschichtung überzogen. Diese Vorbeschichtung schliesst etwas die Oberfläche und sorgt dafür, dass im nachfolgend beschriebenen Tauchbad weniger PEDOT vom Textil aufgenommen wird.

Die Beschichtung des Polyestergewebes oder des Aramitgewebes erfolgte mittels Tauchbeschichtung in einem Bad auf Basis von Orgacon S300 gelöst bzw. dispergiert in folgender Zusammensetzung:

| | |
|---|---|
| N-Methyl-2-2pyrrolidon | 5-10% |
| Diethylen-Glykol | 1-5% |
| 2-Heptadecylbenzimidazole-4sulfonsäure | 0.5-1% |

dazu:

| | |
|---|---|
| Wasser | 60-80% |
| Styrol/butyl/acrylat-copolymer | 1-5% |
| Polymethylmethacrylat | 1-5% |
| Silica (Kieselsäure) | 0.5-1% |

Die Beschichtung erfolgt im oben genannten Bad gemäss allgemein bekannt üblichen Tauchbeschichtungsverfahren, wobei vorzugsweise die Beschichtung zweifach im Tauchverfahren erfolgt. Der Verbrauch dieser Lösung ergibt ca. 2 x 145ml/m² Gewebes.

Zusätzlich für die Beschichtung können folgende Chemikalien verwendet werden:
Urepol (Polyurethan)
Ammoniak
Flammschutzmittel
Dispergiermittel
Flammschutzmittel
und gegebenenfalls Verdicker (nicht unbedingt nötig)

Das so mit Orgacon getränkte bzw. beschichtete Polyestergewebe wurde leicht abgequetscht und beispielsweise bei 160°C mittels Heissluft oder -strahler während ca. 120 sec. getrocknet, wobei durch die Verwendung beispielsweise eines Vernetzungsmittels eine zusätzliche Vernetzung in der Beschichtung stattfinden kann.

Zur gleichzeitigen Flammschutzausrüstung sind ca. 100g/l Flammschutz (beispielsweise zyklische Phosphorverbindung) und ca. 5g/l Ammoniak notwendig (Flammschutz bewirkt einen deutlich weicheren Griff). Dabei muss die Temperatur auf ca. 190-200°C erhöht werden, um ein Diffundieren des Flammschutzes in die Polyesterfaser zu erreichen.

Sollte ein etwas stabilerer Griff erzielt werden sind 50-100g/l Polyurethan-Dispersion und ca. 10g/l Melamin einzusetzen. Dieser Zusatz an Polyurethan reicht ebenfalls aus, um beispielsweise das Aufbringen bzw. Ankleben von Farbstoffen zu unterstützen.

Eine geringe Viskositätserhöhung bewirkt ein besseres Wasserrückhaltevermögen.

Anschliessend an die Beschichtung wurde die Effizienz gegen Radarstrahlung des erfindungsgemäss hergestellten Tarnmaterials gemessen und ergab ein reflektiertes Radarsignal, bezogen auf eine Metallplatte (0:100% Reflektion, -18db: 1,6% Reflektion)

Die Messung ist der beigefügten Figur 5 im dargestellten Diagramm zu entnehmen.

Grundsätzlich ist auszuführen, dass die Beschichtung des Gewebes oder Gewirkes mittels irgendeines bekannten Beschichtungsverfahren erfolgen kann, wie insbesondere mittels eines Tauchverfahrens. Mit anderen Worten handelt es sich bei den Beschichtungs- bzw. dem beschriebenen Tauchverfahren um allgemein üblich bekannte Verfahren zum Beschichten von beispielsweise textilen oder nicht textilen Geweben bzw. Gewirken.

Die vorliegende Erfindung ist selbstverständlich keinesfalls auf einfache Gewebe beschränkt, wie sie üblicherweise für Tarnnetze verwendet werden, sondern die Beschichtung mittels eines elektrisch leitenden Polymers kann für irgendein textiles bzw. technisches Gewebe oder Gewirk angewendet werden, wie beispielsweise auch für sogenannte zweilagige, dreidimensionale Gewirke bzw. Raschelware. Es hat sich beispielsweise gezeigt, dass durch die Verwendung von sogenannten zweilagigen Geweben bzw. Gewirken die radarabschirmenden Eigenschaften durch den zwischen den Lagen ausgebildeten Zwischenraum erhöht werden kann.

## Patentansprüche

1. Vorrichtung zum Tarnen von Objekten und Personen **gekennzeichnet durch** ein gewirktes oder gewobenes Gut, welches mit einer Beschichtung vorgesehen ist, welche mindestens auf Basis von Polythiophen (PEDOT) aufgebaut ist.

2. Vorrichtung nach Anspruch 1, **dadurch gekennzeichnet, dass** das Gewebe oder Gewirk aus einem synthetischen Polymermaterial gefertigt ist.

3. Vorrichtung nach einem der Ansprüche 1 oder 2, **dadurch gekennzeichnet, dass** das Gewebe oder Gewirk aus einem Polymermaterial, wie insbesondere aus Polyester, Polyamid, einem aromatischen Polyamid (Aramid) oder ggf. aus Polypropylen oder einer Mischung davon gefertigt ist.

4. Vorrichtung nach einem der Ansprüche 1 bis 3, **dadurch gekennzeichnet, dass** im gewirkten oder gewobenen Gut Metallfäden eingearbeitet sind.

5. Vorrichtung nach einem der Ansprüche 1 bis 4, **dadurch gekennzeichnet, dass** im gewirkten oder gewobenen Gut Metallfäden in einem Abstand von ca. 3 bis 5mm in das Textil eingearbeitet sind.

6. Vorrichtung nach einem der Ansprüche 4 oder 5, **dadurch gekennzeichnet, dass** die Metallfäden aus Konstantan und/oder Silber bestehen.

7. Vorrichtung nach einem der Ansprüche 1 bis 6, **dadurch gekennzeichnet, dass** die als Gewebe oder Gewirk verwendeten Textilien eine optische Transparenz in der Grössenordnung von ca. 10 bis 40%, vorzugsweise 15 bis 35% aufweist.

8. Vorrichtung nach einem der Ansprüche 1 bis 7, **dadurch gekennzeichnet, dass** das Gewebe oder Gewirk mindestens zweilagig ist, wobei die Lagen voneinander beabstandet sind.

9. Verfahren zur Herstellung einer Tarnvorrichtung nach einem der Ansprüche 1 bis 8, **dadurch gekennzeichnet, dass** ein Gewebe oder Gewirk auf Basis eines synthetischen Polymers mittels einer Formulierung auf Basis eines leitfähigen Polymers, wie insbesondere auf Basis Polythiophen beschichtet wird, wie insbesondere durch Aufsprühen, durch Verwendung eines Rakels, in einem Tauchbad, etc.

10. Verfahren nach Anspruch 9, **dadurch gekennzeichnet, dass** ein Netz auf Basis Polyester, Polyamid, Aramid, Polypropylen in einem Tauchbad mittels eines allgemein bekannten üblichen Tauchbeschichtungs-Verfahrens beschichtet wird, wobei das Bad eine Dispersion beinhaltet auf Basis von Polyanilin, Polypyrrol oder Polythiophen.

11. Verfahren nach einem der Ansprüche 9 oder 10, **dadurch gekennzeichnet, dass** dem Tauchbad zur Dispersion auf Basis von Polythiophen wie insbesondere von Polyethylendioxythiophon Additive beigefügt werden, wie beispielsweise Verdicker, Benetzungsmittel, Flammhemmmittel, Farbpigmente und/oder elektrisch leitende Füllstoffe, wie beispielsweise Metallpulver, Metallfasern und dgl.

12. Verwendung der Tarnvorrichtung nach einem der Ansprüche 1 bis 8 zum Tarnen von militärischen Objekten, wie Fahrzeugen, schweren Waffen, Gebäuden, oder verwendet als Tarnanzüge von Truppenverbänden, Soldaten, etc.

## Claims

1. Device for camouflaging objects and persons, **characterized by** knitted or woven goods, which are provided with a coating based at least on polythiophene (PEDOT).

2. Device according claim 1, **characterized in that** the woven or knitted fabric is made out of a synthetic polymer material.

3. Device according to one of the claims 1 or 2, **characterized in that** the woven or knitted fabric is made out of a polymeric material, such as in particular out of polyester, polyamide, a aromatic polyamide (Aramide) or eventually out of polypropylene or a mixture thereof.

4. Device according to one of the claims 1 to 3, **characterized in that** within the knitted or woven goods metal threads are incorporated.

5. Device according to one of the claims 1 to 4, **characterized in that** within the knitted or woven goods metal threads are worked in with a distance of approximately 3 to 5mm.

6. Device according to one of the claims 4 or 5 that the metal thread consists of constantan and/or silver.

7. Device according to one of the claims 1 to 6, **characterized in that** the textile used as woven or knitted fabric comprises an optical transparency in the magnitude of approximately 10 to 40% preferably 15 to 35%.

8. Device according to one of the claims 1 to 7, **characterized in that** the woven or knitted fabric is at least double layered, the layers are at the distance of each other.

9. Process for the production of a camouflaging device, according to one of the claims 1 to 8, **characterized in that** the woven or knitted fabric on the basis of a synthetic polymer is coated with a formulation on the basis of a conductive polymer, such as in particular on the basis of polythiophene, such as in particular by spraying, by the use of a scraper, within a dipping bath, etc.

10. Process according claim 9, **characterized in that** a grid on the basis of polyester, polyamide, aramide, polypropylene is coated within a dipping bath by means of a generally known usual dipping coating process, the bath including a dispersion on the basis of polyaniline, polypyrrole or polythiophene.

11. Process according to one of the claims 9 or 10, **characterized in that** in addition to the dispersion on the basis of polythiopene such as in particular of polyethylenedioxythiophone additives are added to the dipping bath, such as e.g. thickeners, wetting agents, flame retardants, color pigments and/or electrically conductive fillers, such as e.g. metal powder, metal threads and the like.

12. Use of the camouflaging device according to one of the claims 1 to 8, for camouflaging military objects, such as vehicles, heavy weapons, houses or used as camouflage battledress of troupe formations, soldiers, etc.

## Revendications

1. Dispositif pour le camouflage d'objets et de personnes **caractérisé par** un bien tricoté ou tissé, qui est prévu d'une enduction qui est constituée sur la base de polythiophène (PEDOT).

2. Dispositif selon la revendication 1, **caractérisé en ce que** le tissu ou tricotage est fabriqué en un matériel en polymère synthétique.

3. Dispositif selon une des revendications 1 ou 2, **caractérisé en ce que** le tissu ou tricotage est fabriqué en un matériel en polymère, comme en particulier en polyester, polyamide, en un polyamide aromatique (Aramide) ou le cas échéant en polypropylène ou en un mélange de cela.

4. Dispositif selon une des revendications 1 à 3, **caractérisé en ce que** des fils métalliques sont entraînés dans le bien tricoté ou tissé.

5. Dispositif selon une des revendications 1 à 4, **caractérisé en ce que** des fils métalliques sont entraînés dans le bien tricoté ou tissé dans le textile dans une distance d'env. 3 à 5mm.

6. Dispositif selon une des revendications 4 ou 5, **caractérisé en ce que** les fils métalliques consistent en constantan et/ou en argent.

7. Dispositif selon une des revendications 1 à 6, **caractérisé en ce que** les textiles utilisés comme tissu ou tricotage comprennent une transparence optique de taille moyenne d'env. 10 à 40%, préférablement 15 à 35%.

8. Dispositif selon une des revendications 1 à 7, **caractérisé en ce que** le tissu ou le tricotage est au moins à double couche, les couches étant distantes l'un de l'autre.

9. Procédé pour la fabrication d'un dispositif de camouflage selon une des revendications 1 à 8, **caractérisé en ce qu'**un tissu ou tricotage sur la base d'un polymère synthétique est enduit par moyen d'une formulation sur la base d'un polymère conducteur, comme en particulier sur la base de polythiophène, comme en particulier par bomber au-dessus, par utilisation d'une raclette, dans un bain de trempage, etc.

10. Procédé selon la revendication 9, **caractérisé en ce qu'**un filet sur la base de polyester, polyamide, aramide, polypropylène est enduit dans un bain de trempage au moyen d'un procédé de bain de trempage généralement connu, le bain comprenant une dispersion sur la base de polyaniline, polypyrrole ou polythiophène.

11. Procédé selon une des revendications 9 ou 10, **caractérisé en ce que** des additifs sur la base de polythiophène comme en particulier du polyethylendioxythiophone sont ajoutés au bain de trempage à la dispersion, comme par exemple des épaississants, des agents de mouillage, des agents de retardateur de combustion, pigments colorés et/ou des matières de remplissage électro-conducteur, comme par exemple poudre de métal, fibre de métal et d'autres choses semblables.

12. Utilisation du dispositif pour le camouflage selon une des revendications 1 à 8 pour camoufler des objets militaires, comme des véhicules, des armes lourdes, des bâtiments, ou utilisé comme des vêtements de camouflage des unités, des soldats, etc.
